# EUROPÄISCHE PATENTSCHRIFT

(11) **EP 1 233 078 B1**
(45) Veröffentlichungstag und Bekanntmachung des Hinweises auf die Patenterteilung: **15.02.2006**
(21) Anmeldenummer: 02003818.8
(22) Anmeldetag: 20.02.2002
(51) Int. Cl.: C21D 1/613, C21D 1/74

(54) **Verfahren zum Abschrecken von metallischen Werkstücken**
Process for quenching metal workpieces
Procédé de trempe de pièces métalliques

(30) Priorität: 20.02.2001 DE 10108057
(43) Veröffentlichungstag der Anmeldung: 21.08.2002
(73) Patentinhaber: Linde Aktiengesellschaft, 65189 Wiesbaden (DE)
(72) Erfinder: Neubauer, Uwe, 91227 Leinburg (DE)
(74) Vertreter: Zahn, Christoph

(56) Entgegenhaltungen:
- EP-A- 0 495 151
- EP-A- 0 869 189
- EP-A- 0 962 538
- EP-A- 1 211 329
- WO-A-87/03159
- US-A- 4 867 808
- US-A- 5 362 031

## Beschreibung

Die Erfindung betrifft ein Verfahren zum Abschrecken von metallischen Werkstücken in einem Ofenraum, insbesondere unter überatmosphärischem Druck, wobei als Abschreckgas(gemisch) ein Inertgas oder Inertgasgemisch, insbesondere Stickstoff, Argon und/oder Helium verwendet werden, nachdem das metallische Werkstück in einem evakuierten Ofenraum einem Wärmebehandlungsprozess unterworfen wurde.

Gattungsgemäße Verfahren zum Abschrecken von metallischen Werkstücken sind hinlänglich bekannt. Metalle reagieren bei hohen Temperaturen, insbesondere bei Temperaturen über 700 °C, sehr empfindlich auf Sauerstoff. Chrom bspw. oxidiert bei 1000 °C bereits bei einem Sauerstoffpartialdruck von ca. 10⁻²³ bar. Des Weiteren resultieren höhere Gehalte, bspw. an Titan, in einer unerwünschten Nitridbildung, aufgrund derer Härterisse auftreten können. Aus der US-A-4 867 808 ist ein Verfahren zur Wärmebehandlung metallischer Werkstücke bekannt; als Kühlgas kommen hierbei zur Anwendung: Helium, Wasserstoff, Gemische aus Helium und Wasserstoff oder Gemische aus Helium und/oder Wasserstoff sowie einem Inertgas.

Bei einer Vielzahl von Abschreckprozessen kommt ein sog. Formiergas, das aus ca. 5 % Wasserstoff und ca. 95 % Stickstoff besteht, zum Einsatz. Mittels dieses Formiergases wird eine geringe Oberflächenoxidation an den zu behandelnden metallischen Werkstoff erreicht und zudem unterhalb der Explosionsgrenze gearbeitet.

Aufgabe der vorliegenden Erfindung ist es, ein gattungsgemäßes Verfahren zum Abschrecken von metallischen Werkstücken zu schaffen, bei dem Anlauffarben und Oxidationserscheinungen an den Oberflächen der metallischen Werkstücke verringert bzw. vermieden werden können. Darüber hinaus soll die Stickstoffaufnahme sowie die erwähnte Nitridbildung verringert werden.

Zur Lösung dieser Aufgabe wird ein gattungsgemäßes Verfahren zum Abschrecken von metallischen Werkstücken vorgeschlagen, das dadurch gekennzeichnet ist, dass vor dem Einleiten des Abschreckgas(gemisch)es in den Ofenraum dem noch evakuierten Ofenraum Wasserstoff zugeführt wird, wobei dem Ofenraum jedoch nur soviel Wasserstoff zugeführt wird, dass, abhängig von dem Abschreckdruck, der Gastemperatur am Ende des Abschreckprozesses und der Zusammensetzung des Abschreckgas(gemisch)es, eine Wasserstoffkonzentration in dem Abschreckgas(gemisch) unterhalb der Explosionsgrenze erreicht wird.

Erfindungsgemäß wird nunmehr (unmittelbar) nach dem Wärmebehandlungsprozess und noch vor dem Einleiten des Abschreckgas(gemisch)es in den Ofenraum dem noch evakuierten Ofenraum Wasserstoff zugeführt. Die Menge des dem Ofenraum zuzuführenden Wasserstoffes ist jedoch abhängig von dem Abschreckdruck, der Gastemperatur am Ende des Abschreckprozesses sowie der Zusammensetzung des Abschreckgas(gemisch)es.

In vorteilhafter Weise wird das erfindungsgemäße Verfahren zum Abschrecken von metallischen Werkstücken daher so betrieben, dass die Wasserstoff-Konzentration in dem Abschreckgas(gemisch) maximal 5 % beträgt.

Durch die Zugabe des Wasserstoffes in den noch evakuierten Ofenraum vor der Zugabe des Abschreckgas(gemisch)es werden folgende Vorteile erreicht:
- Verringerung bzw. Vermeidung der Bildung von Anlauffarben und Oxidationserscheinungen an der Oberfläche der metallischen Werkstücke
- Verringerung der Stickstoffaufnahme sowie Nitridbildung aufgrund der mit der Zugabe des Wasserstoffes verbundenen geringfügigen Temperaturabsenkung
- Ausbildung von blankeren Oberflächen, so dass weniger Nacharbeiten anfallen

Das erfindungsgemäße Verfahren zum Abschrecken von metallischen Werkstücken weiterbildend wird vorgeschlagen, dass vor der Zugabe des Wasserstoffes in den noch evakuierten Ofenraum der in dem Ofenraum herrschende Druck gemessen bzw. ermittelt wird.

Diese vorteilhafte Ausgestaltung des erfindungsgemäßen Verfahrens zum Abschrecken von metallischen Werkstücken dient der Gewährleistung eines sauerstofffreien Ofenraumes, so dass ein unerwünschtes und u. U. gefährliches Vermischen von Sauerstoff und Wasserstoff wirkungsvoll verhindert werden kann.

In vorteilhafter Weise erfolgt die Zugabe des Wasserstoffes in den noch evakuierten Ofenraum möglichst rasch bzw. schlagartig, wozu der Wasserstoff vorzugsweise aus einem Speicher- oder Pufferbehälter, der vorzugsweise direkt an den Ofenraum angeschlossen ist, in diesen entspannt wird.

Derartige Speicher- bzw. Pufferbehälter sind im Regelfall mit einem definierten Druck befüllt, so dass die Einleitung des Wasserstoffes in Ofenraum bzw. die Menge des einzuleitenden Wasserstoffes in den Ofenraum kontrollierbar ist.

Darüber hinaus ist es zweckmäßig, wenn auch die Zugabe des Abschreckgas(gemisch)es in den Ofenraum -bspw. ebenfalls durch Entspannung aus einem Speicher- oder Pufferbehälter - möglichst rasch bzw. schlagartig erfolgt.

Nach Beendigung des Abschreckprozesses wird der Ofenraum vorteilhafterweise mit einem Inertgas(gemisch) gespült; zusätzlich oder alternativ dazu erfolgt ein Abfackeln des aus dem Ofenraum austretenden Abschreckgas(gemisch)es, so dass dieses kontrolliert in die Atmosphäre abgegeben werden kann.

Nach dem bzw. den vorgenannten Schritten kann der Ofenraum dann druckentlastet und zur Entnahme des oder der metallischen Werkstücke geöffnet werden.

## Patentansprüche

1. Verfahren zum Abschrecken von metallischen Werkstücken in einem Ofenraum, insbesondere unter überatmosphärischem Druck, wobei als Abschreckgas(gemisch) ein Inertgas oder Inertgasgemisch, insbesondere Stickstoff, Argon und/oder Helium verwendet werden, nachdem das metallische Werkstück in einem evakuierten Ofenraum einem Wärmebehandlungsprozess unterworfen wurde, **dadurch gekennzeichnet, dass** vor dem Einleiten des Abschreckgas(gemisch)es in den Ofenraum dem noch evakuierten Ofenraum Wasserstoff zugeführt wird, wobei dem Ofenraum jedoch nur soviel Wasserstoff zugeführt wird, dass, abhängig von dem Abschreckdruck, der Gastemperatur am Ende des Abschreckprozesses und der Zusammensetzung des Abschreckgas(gemisch)es, eine Wasserstoff-Konzentration in dem Abschreckgas(gemisch) unterhalb der Explosionsgrenze erreicht wird.

2. Verfahren zum Abschrecken von metallischen Werkstücken nach Anspruch 1, **dadurch gekennzeichnet, dass** die Wasserstoff-Konzentration in dem Abschreckgas(gemisch) maximal 5 % beträgt.

3. Verfahren zum Abschrecken von metallischen Werkstücken nach Anspruch 1 oder 2, **dadurch gekennzeichnet, dass** vor der Zugabe des Wasserstoffes in den noch evakuierten Ofenraum der in dem Ofenraum herrschende Druck gemessen bzw. ermittelt wird.

4. Verfahren zum Abschrecken von metallischen Werkstücken nach einem der vorhergehenden Ansprüche, **dadurch gekennzeichnet, dass** die Zugabe des Wasserstoffes in den noch evakuierten Ofenraum schlagartig, vorzugsweise durch eine Entspannung aus einem Speicher- oder Pufferbehälter, erfolgt.

5. Verfahren zum Abschrecken von metallischen Werkstücken nach einem der vorhergehenden Ansprüche, **dadurch gekennzeichnet, dass** die Zugabe des Abschreckgas(gemisch)es in den Ofenraum ebenfalls schlagartig, vorzugsweise durch eine Entspannung aus einem Speicher- oder Pufferbehälter, erfolgt.

6. Verfahren zum Abschrecken von metallischen Werkstücken nach einem der vorhergehenden Ansprüche, **dadurch gekennzeichnet, dass** nach Beendigung des Abschreckprozesses der Ofenraum mit einem Inertgas(gemisch) gespült wird und/oder ein Abfackeln des aus dem Ofenraum austretenden Abschreckgas(gemisch)es erfolgt.

## Revendications

1. Procédé de trempe de pièces métalliques dans la cavité d'un four, notamment à pression suratmosphérique, dans lequel on utilise, comme (mélange de) gaz de trempe, un gaz inerte ou un mélange de gaz inertes, notamment de l'azote, de l'argon et/ou de l'hélium, après que la pièce métallique a été soumise à un processus de traitement thermique dans une cavité de four sous vide, **caractérisé en ce que**, avant l'introduction du (mélange de) gaz de trempe dans la cavité du four, on achemine à la cavité du four encore sous vide de l'hydrogène, juste suffisamment d'hydrogène étant toutefois acheminé à la cavité du four pour qu'en fonction de la pression de trempe, de la température du gaz à la fin du processus de trempe et de la composition du (mélange de) gaz de trempe, on obtienne une concentration en hydrogène dans le (mélange de) gaz de trempe en dessous de la limite d'explosion.

2. Procédé de trempe de pièces métalliques selon la revendication 1, **caractérisé en ce que** la concentration en hydrogène dans le (mélange de) gaz de trempe vaut au maximum 5%.

3. Procédé de trempe de pièces métalliques selon la revendication 1, **caractérisé en ce que**, avant l'ajout de l'hydrogène dans la cavité de four encore sous vide, la pression régnant dans la cavité du four est mesurée ou détectée.

4. Procédé de trempe de pièces métalliques selon l'une quelconque des revendications précédentes, **caractérisé en ce que** l'ajout de l'hydrogène dans la cavité de four encore sous vide s'effectue d'un seul coup, de préférence par une détente hors d'un récipient de stockage ou d'un récipient tampon.

5. Procédé de trempe de pièces métalliques selon l'une quelconque des revendications précédentes, **caractérisé en ce que** l'ajout du (mélange de) gaz de trempe dans la cavité de four s'effectue également d'un seul coup, de préférence par une détente hors d'un récipient de stockage ou d'un récipient tampon.

6. Procédé de trempe de pièces métalliques selon l'une quelconque des revendications précédentes, **caractérisé en ce que**, à la fin du processus de trempe, la cavité du four est rincée avec un (mélange de) gaz inerte et/ou l'on effectue une combustion du (mélange de) gaz de trempe sortant de la cavité du four.

## Claims

1. A method for quenching metallic workpieces in a furnace space, in particular under superatmospheric pressure, using an inert gas or inert gas mixture, in particular nitrogen, argon and/or helium, as quenching gas (mixture) after the metallic workpiece was subjected to a heat treatment operation in an evacuated furnace space, **characterized in that** hydrogen is supplied to the still evacuated furnace space before the quenching gas (mixture) is introduced into the furnace space, wherein the amount of hydrogen supplied to the furnace space is limited so that, depending on the quenching pressure, the gas temperature at the end of the quenching process, and the composition of the quenching gas or the quenching gas mixture, a hydrogen concentration below the explosive limit is obtained in the quenching gas or quenching gas mixture.

2. A method for quenching metallic workpieces according to claim 1, **characterized in that** the hydrogen concentration in the quenching gas or quenching gas mixture does not exceed 5%.

3. A method for quenching metallic workpieces according to claim 1 or 2, **characterized in that** the pressure, existing in the furnace space, is measured or determined before supplying the hydrogen to the still evacuated furnace space.

4. A method for quenching metallic workpieces according to any of the preceding claims, **characterized in that** the hydrogen is supplied to the still evacuated furnace space abruptly, preferably by expansion from a storage tank or buffer container.

5. A method for quenching metallic workpieces according to any of the preceding claims, **characterized in that** the quenching gas or quenching gas mixture is likewise added to the furnace space abruptly, preferably by expansion from a storage tank or buffer container.

6. A method for quenching metallic workpieces according to any of the preceding claims, **characterized in that**, after quenching is complete, the furnace space is flushed with an inert gas or inert gas mixture and/or the quenching gas or quenching gas mixture emerging from the furnace space is burnt off.
